# EUROPÄISCHE PATENTSCHRIFT

(11) **EP 0 293 702 B1**
(45) Veröffentlichungstag und Bekanntmachung des Hinweises auf die Patenterteilung: **06.05.1992**
(21) Anmeldenummer: 88108178.0
(22) Anmeldetag: 21.05.1988
(51) Int. Cl.: H01H 50/16, H01H 17/24, H01H 69/00

(54) **Elektromagnetischer Auslöser für einen Fehlerstromschutzschalter**
Electromagnetic release for a fault current protective switch
Déclencheur électromagnétique pour un disjoncteur de courant de fuite

(30) Priorität: 29.05.1987 DE 3718204; 15.06.1987 DE 3719946
(43) Veröffentlichungstag der Anmeldung: 07.12.1988
(73) Patentinhaber: DODUCO GMBH + Co Dr. Eugen Dürrwächter, 75172 Pforzheim (DE)
(72) Erfinder: Doepke, Franz, D-2980 Norden (DE); Schmidt, Manfred, Dipl.-Ing. TU, D-2984 Hage-Berumbur (DE); Bosch, Wolfgang, Dr.-Ing., D-7530 Pforzheim (DE); Gengenbach, Bruno, Dipl.-Wirtsch.-Ing., D-7530 Pforzheim (DE)
(74) Vertreter: Twelmeier, Ulrich, Dipl.Phys.

(56) Entgegenhaltungen:
- DE-A- 2 440 362
- DE-A- 3 410 596
- DE-B- 2 045 189
- DE-B- 2 755 645
- W. FOERST: "Ullmanns Encyklopädie der technischen Chemie", Band 12, Auflage 3, Urban & Schwarzenber, 1960, München-Berlin, DE
- METALLOBERFLÄCHE, Band 40, Nr. 12, Dezember 1986, München, DE; K. REICHELT: "Aufdampfen und Aufstäuben von Hartstoffschichten"
- THIN SOLID FILMS, Band 126, Nr. 314, April 1985, Lausanne, CH; T.A. MÄNTYLÄ et al.: "Corrosion behaviour and protective quality of TiN coatings"

## Beschreibung

Die Erfindung geht aus von einem Auslöser mit den im Oberbegriff des Anspruchs 1 angegebenen Merkmalen. Ein solcher Auslöser ist aus der DE-27 55 645 B2 bekannt geworden. Er enthält ausser den im Oberbegriff angegebenen Elementen noch einen Dauermagneten, welcher dem Joch anliegt; der von diesem Dauermagnet ausgehende magnetische Kraftfluß bewirkt, dass der Anker entgegen der Wirkung einer am Anker angreifenden Rückzugfeder vom Joch angezogen wird. Ausserdem ist eine das Joch umgebende Auslösespule vorgesehen. Die Auslösespule hat die Aufgabe, einen vom Fehlerstrom abhängigen, dem vom Dauermagneten ausgehenden Kraftfluß entgegengerichteten Kraftfluß zu erzeugen, so dass die Kraft, mit welcher der Anker vom Joch angezogen wird, verkleinert wird und die Rückzugfeder den Anker vom Joch abziehen kann.

Um eine hohe Empfindlichkeit des Auslösers zu erzielen, soll der Luftspalt zwischen dem Anker und dem Joch möglichst klein sein. Ausserdem soll die Ansprechempfindlichkeit des Auslösers über möglichst lange Zeit konstant bleiben. Um das zu erreichen, ist es aus der DE-27 55 645 B2 bekannt, die Oberflächen der Polflächen des Ankers oder des Joches mit einem korrosionsfesten und zähen Stoff mit guten Gleiteigenschaften, nämlich mit einem Metall der ersten, zweiten oder achten Nebengruppe des Periodischen Systems der Elemente oder deren Legierungen mit einer Schichtstärke von bis zu 1 µm zu versehen. Dabei ist insbesondere an die Gruppe der Edelmetalle, vor allen Dingen an Gold gedacht, welche durch elektrolytische Abscheidung oder durch Aufdampfen abgeschieden werden sollen. Durch die Beschichtung soll ein Schmiereffekt erreicht werden, so dass sich während der langen Lebensdauer kein Abrieb mehr bildet und der Luftspalt insoweit konstant bleibt. Es ist in der DE-27 55 645 B2 allerdings angegeben, dass die dünne Beschichtung für einen Korrosionsschutz nicht ausreicht, da sie nicht porenfrei ist. Um Korrosion zu vermeiden, die den Luftspalt ebenfalls verändern könnte, ist deshalb vorgesehen, sowohl als weichmagnetischen Werkstoff für den Anker und für das Joch als auch für die Beschichtung korrosionsfeste Werkstoffe zu verwenden. Dickere Beschichtungen aufzutragen, die einen wirksamen Korrosionsschutz bieten könnten, verbietet sich, da sie die Empfindlichkeit des Auslösers herabsetzen würden.

Aus der DE-24 40 362 A1 ist es bekannt, die Polflächen eines Magnetkernes und/oder eines Ankers mit einer aufgespritzten Stahlschicht zu versehen, damit die Polflächen härter werden. Nachteilig dabei ist jedoch, dass durch das Aufspritzen relativ dicke Schichten entstehen, die die Auslöseempfindlichkeit des elektromagnetischen Auslösers herabsetzen. Ausserdem zeigt sich, dass die Langzeitkonstanz des Abstandes der weichmagnetischen Polflächen bei geschlossenem Auslöser ("Luftspalt") unzureichend ist.

Um diesen Nachteilen zu begegnen, ist in der DE-34 10 596 A1 vorgeschlagen worden, mindestens die Oberflächen der Polflächen vom Anker oder Joch eines solchen Auslösers für einen Fehlerstromschutzschalter aus einer pulvermetallurgisch hergestellten, weichmagnetischen Eisen-Nickel-Legierung herzustellen, weil man weiß, dass eine pulvermetallurgisch hergestellt Eisen-Nickel-Legierung oxidationsfester ist als eine schmelzmetallurgisch hergestellte Eisen-Nickel-Legierung. Die Kosten für eine pulvermetallurgisch hergestellte Eisen-Nickel-Legierung sind allerdings höher als für vergleichbare schmelzmetallurgisch hergestellte Eisen-Nickel-Legierungen und die erwünschte zeitliche Konstanz des Luftspaltes wird dennoch nicht erreicht.

Aus der DE-20 45 189 B2 ist es bekannt, die Oberfläche von Werkstücken zu vergüten, indem pulverförmige Hartstoffmischungen des Titans mittels thermischen Spritzverfahren aufgebracht werden. Einen Hinweis auf die Anwendung bei elektromagnetischen Auslösern findet sich in dieser Druckschrift nicht, zumal man für eine hohe Empfindlichkeit des elektromagnetischen Auslösers dünne Schichten benötigt, wohingegen die durch thermische Spritzverfahren erzeugten Schichten relativ dick sind.

Der Erfindung liegt die Aufgabe zugrunde, einen elektromagnetischen Auslöser für Fehlerstromschutzschalter zu schaffen, der mit vertretbarem Aufwand herstellbar ist und dessen Luftspalt eine verbesserte zeitliche Konstanz aufweist.

Diese Aufgabe wird gelöst durch einen Auslöser mit den in den Patentansprüchen 1 oder 2 angegebenen Merkmalen. Vorteilhafte Weiterbildungen der Erfindung sind Gegenstand der Unteransprüche.

Überraschenderweise hat es sich gezeigt, dass man dem Problem der zeitlichen Konstanz des Luftspaltes mit einer dünnen Hartstoffbeschichtung der Polflächen des Ankers und des Joches beikommen kann. Selbst bei Schichtstärken von weniger als 1 µm sind die Hartstoffschichten gegenüber den beim Auslösevorgang und beim Wiedereinschalten des Fehlerstromschutzschalters auftretenden mechanischen Belastungen so verschleißfest, insbesondere abriebfest, dass die zeitliche Konstanz des Luftspaltes im Vergleich zu bekannten Auslösern drastisch verlängert wird. Die optimale Schichtdicke liegt zwischen 0,4 µm und 0,8 µm. Überraschenderweise hat sich weiterhin gezeigt, dass sich bereits mit so dünnen Hartstoffschichten eine wesentliche Verbesserung der Korrosionsbeständigkeit des Joches und des Ankers erreichen läßt. Die aufgedampften Hartstoffschichten können nämlich schon bei geringeren Schichtstärken als die in der DE-27 55 645 B2 beschriebenen elektrolytisch aufgebrachten Schichten einen porenfreien Film bilden.

Vorzugsweise werden für die Hartstoffschicht Hartstoffe des Titans, insbesondere Titannitrid gewählt. Gut geeignet sind aber auch die Karbide und die Karbonnitride des Titans.

Zum Erzeugen einer solchen Hartstoffschicht eignen sich die Verfahren der chemischen Dampfabscheidung (CVD-Verfahren) und der physikalischen Dampfabscheidung (PVD-Verfahren), insbesondere das Ionenplattieren. Das Kathodenzerstäuben als häufig angewandtes PVD-Verfahren findet bei Temperaturen unter 250° C statt und hat den Vorteil, dass es keinen Einfluß auf die magnetischen Eigenschaften der zu beschichtenden Grundmaterialien des Ankers und des Joches hat.

CVD-Verfahren erfordern zwar U.U. das Arbeiten bei höherer Temperatur, ermöglichen es jedoch, durch Variation der Abscheideparameter (Temperatur, Druck, Beschichtungsdauer) im CVD-Reaktor die Oberflächenstruktur, nämlich die Mikrorauhigkeit gezielt zu beeinflussen. Damit ist auch eine gezielte Beeinflussung des Luftspaltes und - damit zusammenhängend - der Auslöseempfindlichkeit des Auslösers möglich, wobei die eingestellte Empfindlichkeit infolge der harten Oberfläche langzeitstabil bleibt. Erste Versuche haben gezeigt, dass sich die Langzeitstabilität der Auslöseschwelle des Auslösers durch die erfindungsgemäße Hartstoffbeschichtung im Vergleich zu bekannten Auslösern um einen Faktor 5 bis 25 erhöhen läßt.

Um die Auslöseschwelle des Auslösers durch die Abscheidebedingungen des CVD-Verfahrens gezielt beeinflussen zu können, geht man am besten von einem Anker und von einem Joch mit sehr glatter, polierter Oberfläche aus, welche durch die nachfolgende Beschichtung mit Hartstoff eine etwas stärkere, aber wohl definierte, durch die Abscheidebedingungen festgelegte,langzeitstabile Rauhigkeit erhält.

Die beigefügte Zeichnung zeigt schematisch einen elektromagnetischen Auslöser, bestehend aus einem Anker 1, aus einem Joch 2, einem Dauermagneten 3 zum Erzeugen des Magnetflusses, durch dessen Wirkung der Anker 1 vom Joch 2 angezogen wird und daran haftet, solange nicht durch eine auf einem Schenkel des Joches 2 angeordnete Auslösespule 4 ein entgegengesetzt gerichteter magnetischer Kraftfluß erzeugt wird, dessen Größe von einem Fehlerstrom abhängig ist. Tritt ein solcher Fehlerstrom auf, wird der vom Dauermagneten 3 ausgehende magnetische Kraftfluß geschwächt und eine Rückzugfeder 5, welche am Anker 1 angreift, kann den Anker 1 vom Joch 2 abziehen und dadurch einen zu überwachenden Stromkreis unterbrechen. Wenn in der Auslösespule 4 kein Strom fließt, stellt der Dauermagnet 3 den Anker 1 zurück, indem er ihn gegen das Joch 2 zieht. Um die Größe des Luftspaltes 6 zwischen dem Joch 2 und dem Anker 1 über lange Zeit konstant zu halten, tragen ihre dort liegenden Oberflächen eine dünne Schicht aus einem Hartstoff. Beispiele dafür sind nachstehend angegeben. Vorzugsweise wird eine Hartstoffschicht auf die betreffenden Oberflächen sowohl des Ankers 1 als auch des Joches 2 aufgetragen, nachdem diese plan geschliffen und poliert worden sind.

### Beispiel 1:

Zur PVD-Beschichtung werden die sorgfältig gereinigten Anker und Joche als zu beschichtende Substrate auf Halterungen in einer evakuierbaren Beschichtungskammer einer Vakuumbeschichtungsanlage deponiert. Die Kammer wird evakuiert und nach Erreichen eines Unterdruckes in der Größenordnung von 10⁻⁶ mbar wird zum Sputterätzen der Substrate Argon mit einem Druck von ca. 1 x 10⁻² mbar eingelassen. Unter Hochfrequenz wird bei etwa 1500 V 10 Minuten lang geätzt, wodurch die Oxidschichten auf den Substraten abgelöst werden. Nach Schaltung eines Titantargets als Kathode und Zugabe von etwa 5 % Stickstoff wird für ca. 10 Minuten bei einer Leistung von etwa 10 W/cm² eine 0,5 µm starke Titannitrid-Schicht erzeugt. Während der Beschichtung findet keine Erwärmung durch eine Substratheizung statt; erhöhte Substrattemperaturen zwischen 150° C und 200° C sind hauptsächlich durch den Ionenbeschuß beim Sputterätzen bedingt. Durch die PVD-Beschichtung wird eine Oberflächenschicht aufgetragen, bei der im wesentlichen die Substratgeometrie bzw. Topographie abgebildet wird, d.h. es finden nur relativ kleine Änderungen der Mikrorauhheiten statt. Die oben angegebenen Beschichtungszeiten beziehen sich auf den Betrieb mit feststehendem Substratträger, bei Durchlauf- oder Batchanlagen mit Trommelhalterung verlängern sich die Beschichtungszeiten entsprechend der gerade im Eingriff befindlichen Flächen (im Verhältnis zur Gesamtfläche der Substratträger).

### Beispiel 2:

Zur CVD-Beschichtung werden die sorgfältig gerinigten Anker und Joche als zu beschichtende Substrate auf Halterungen einer evakuierbaren Beschichtungskammer deponiert. Die Kamemr wird evakuiert und nach Erreichen eines Grobvakuums von ca. 1 mbar Druck wird in die Kammer Wasserstoff eingeleitet und die Kammer unter der Wasserstoffatmosphäre bei einem Druck von ca. 200 mbar auf 860° C aufgeheizt. Dann werden Stickstoff und Titantetrachlorid (TiCl₄) in die Kammer eingeführt, wobei das Verhältnis von Wasserstoff zu Stickstoff etwa 3,5 : 1 beträgt, und es wird dabei ein Druck von 900 mbar in der Kammer eingestellt. Unter diesem Druck und der Temperatur von 860° C findet eine Abscheidung von Titannitrid auf den Substraten statt. Nach 25 min Beschichtungsdauer ist die Dicke der Titannitridschicht auf 0,5 µm angewachsen. Die Kammer wird nun mit kaltem Argon gespult und abgekühlt und die beschichteten Teile werden entnommen. Ihre Mikrorauhheit ist gegenüber den unbeschichteten Teilen leicht erhöht.

## Patentansprüche

1. Elektromagnetischer Auslöser für einen Fehlerstromschutzschalter mit einem Anker und mit einem Joch, welche beide aus einem weichmagnetischen Werkstoff bestehen und bei geschlossenem Schalter mit ihren Polflächen unter Bildung eines minimalen Luftspaltes aneinander anliegen, wobei mindestens eine der Polflächen des Ankers und/oder mindestens eine der gegenüberliegenden Oberflächen des Joches eine dünne Schicht aus einem anderen Werkstoff aufweist,
dadurch gekennzeichnet, dass die Schicht aus einem Hartstoff besteht, weniger als 1 µm dick ist und eine Härte von wenigstens 1000 HV aufweist.

2. Auslöser nach Anspruch 1,
dadurch gekennzeichnet, dass die Schicht aus Hartstoffen des Titans besteht.

3. Auslöser nach einem der Ansprüche 1 bis 2,
dadurch gekennzeichnet, dass die Schicht aus Titan-Nitrid besteht.

4. Auslöser nach einem der Ansprüche 1 bis 3,
dadurch gekennzeichnet, dass die Schicht zwischen 0,4 µm und 0,8 µm dick ist.

5. Verfahren zur Erzeugung einer aus Hartstoffen bestehenden Schicht auf dem Anker und/oder Joch eines Auslösers gemäß einem der vorstehenden Ansprüche, wobei ein Aufdampfverfahren verwendet wird.

6. Verfahren nach Anspruch 5,
dadurch gekennzeichnet, dass als Aufdampfverfahren ein PVD-Verfahren gewählt wird.

7. Verfahren nach Anspruch 5,
dadurch gekennzeichnet, dass als Aufdampfverfahren ein CVD-Verfahren gewählt wird.

8. Auslöser nach einem der Ansprüche 1 bis 4, herstellbar nach einem Verfahren nach Anspruch 7,
dadurch gekennzeichnet, dass die Oberflächenrauhigkeit der aus dem Hartstoff bestehenden Schicht größer ist als die Rauhigkeit der bestehenden Oberflächen des Ankers bzw. des Joches vor der Beschichtung mit dem Hartstoff.

## Claims

1. Electromagnetic release for a fault current protective switch comprising an armature and a yoke both consisting of a soft-magnetic material and having pole surfaces which are abutting against each other under formation of an air gap having a minimum width therebetween when the switch is closed, at least one of the pole surfaces of the armature and/or at least one of the opposite surfaces of the yoke having a thin layer consisting of a different material,
characterized in that said layer consists of a hard material, is less than 1 µm thick and exhibits a hardness of at least 1000 HV.

2. Release according to claim 1, characterized in that said layer consists of hard materials of titanium.

3. Release according to claims 1 to 2, characterized in that said layer consists of titanium nitride.

4. Release according to any of the claims 1 to 3, characterized in that the thickness of said layer is between 0.4 µm and 0.8 µm.

5. Method of producing a layer consisting of hard materials on the armature and/or the yoke of a release according to any of the preceding claims wherein a vapor deposition method is used.

6. Method according to claim 5, characterized in that a PVD-method is selected as vapor deposition method.

7. Method according to claim 5, characterized in that a CVD-method is selected as vapor deposition method.

8. Release according to any of the claims 1 to 4 which can be manufactured in accordance with a method according to claim 7, characterized in that the surface roughness of the layer consisting of the hard material is higher than the roughness of the surfaces of the armature and/or the yoke as existing before the deposition of the hard material.

## Revendications

1. Déclencheur électromagnétique pour un disjoncteur à courant de défaut, comprenant un induit et une culasse réalisés tous deux dans un matériau magnétique doux et dont les faces polaires sont appliquées les unes contre les autres, lorsque l'interrupteur est fermé, avec formation d'un entrefer minimum, au moins l'une des faces polaires de l'induit et/ou au moins l'une des surfaces opposées de la culasse étant munie d'une mince couche d'un autre matériau, **caractérisé en ce** que la couche est constituée d'une matière dure et qu'elle présente une épaisseur inférieure à 1 µm ainsi qu'une dureté d'au moins 1000 HV.

2. Déclencheur selon la revendication 1, caractérisé en ce que la couche est constituée de substances dures de titane.

3. Déclencheur selon l'une des revendications 1 ou 2, caractérisé en ce que la couche est constituée de nitrure de titane.

4. Déclencheur selon l'une des revendications 1 à 3, caractérisé en ce que la couche présente une épaisseur comprise entre 0,4 µm et 0,8 µm.

5. Procédé de réalisation d'une couche de substances dures sur l'induit et/ou la culasse d'un déclencheur selon l'une des revendications précédentes, avec mise en oeuvre d'un procédé de métallisation.

6. Procédé selon la revendication 5, caractérisé en ce que le procédé de métallisation est un procédé PVD.

7. Procédé selon la revendication 5, caractérisé en ce que le procédé de métallisation est un procédé CVD.

8. Déclencheur selon l'une des revendications 1 à 4 réalisable par un procédé selon la revendication 7, caractérisé en ce que la rugosité de surface de la couche constituée de substance dure est plus grande que la rugosité des surfaces de l'induit et respectivement de la culasse avant l'application de la couche de substance dure.
